# FASCICULE DE BREVET EUROPEEN

(11) **EP 0 481 067 B1**
(45) Date de publication et mention de la délivrance du brevet: **11.01.1995**
(21) Numéro de dépôt: 91910124.6
(22) Date de dépôt: 30.04.1991
(51) Int. Cl.: E01C 3/06, E02D 3/00

(54) **COUCHE DE FORME DE CHAUSSEE**
TRAGSCHICHT IM STRASSENBAU
ROAD FORM LAYER

(30) Priorité: 03.05.1990 FR 9005564
(43) Date de publication de la demande: 22.04.1992
(73) Titulaire: SCETAUROUTE, F-59650 Villeneuve d'Ascq (FR); AFFRATEX, F-78350 Jouy-en-Josas (FR); BEUGNET, Société dite, F-75008 Paris (FR)
(72) Inventeur: BUFFARD, Jean-Yves, F-59700 Marcq-en-Bareuil (FR); CHAPUIS, Philippe, F-78350 Les Loges-en-Josas (FR); SAINTON, Alain 9, rue des Alouettes, F-91150 Etampes (FR)
(74) Mandataire: Livet, Marie-José
(86) Numéro de dépôt international: FR9100359
(87) Numéro de publication internationale: WO9117311

(56) Documents cités:
- EP-A- 0 017 548
- EP-A- 0 136 747
- WO-A-88/02419
- FR-A- 2 008 646
- STRASSE UND VERKEHR/ ROUTE ET TRAFIC. Vol. 69, no. 1, Janvier 1983, ZURICH, CH, pages 15-16;'"LE RENFORCEMENT DES MATERIAUX GRANULAIRES AVEC DES FILS CONTINUS"

## Description

La présente invention se rapporte à une couche de forme de chaussée.

Il est usuel, dans la technique de la construction routière, de définir par l'appellation "couche de forme" l'interface entre le sol en place ou les terrassements et les couches de chaussée proprement dites.

La première phase de la construction d'une chaussée correspond à des travaux de terrassement, effectués à l'aide d'engins spéciaux qui consistent à décaper certaines parties en relief et à récupérer des déblais qui servent à combler les trous (remblais). On obtient ainsi une surface de base souvent nommée "arase terrassements" relativement plane et constituée de matériaux grossiers.

Cette surface, outre son caractère grossier, présente souvent l'inconvénient de ne pas avoir une portance suffisante pour permettre la circulation des engins de chantier nécessaires à la construction ultérieure des couches de chaussée.

Compte tenu de cette situation, avant de fabriquer les couches de chaussée proprement dites, on recouvre l'arase terrassements par une couche intermédiaire : la couche de forme. Celle-ci répond à des buts très divers : réglage, protection contre le gel, circulation de chantier, protection du sous-sol contre les intempéries, anti-contamination et homogénéisation de la portance de la chaussée etc. Les caractéristiques (choix des matériaux, épaisseur) de cette couche de forme dépendent essentiellement de la nature du sol en place ou de l'arase terrassements mais également de paramètres autres tels que le trafic que l'on peut prévoir sur le chantier, l'intervalle de temps entre la mise en oeuvre de la couche de forme et la mise en oeuvre de la chaussée, ou encore les conditions climatiques de la période de l'année au cours de laquelle se déroule le chantier.

En fonction des considérations susmentionnées, cette couche de forme peut être fabriquée à partir d'un apport de matériaux locaux ou apportés sur le site qui peuvent ou non subir un traitement particulier par exemple à l'aide de liants hydrauliques ; ces matériaux peuvent être constitués par des granulats naturels ou encore par des sous-produits de l'industrie ou par des matériaux synthétiques. Il arrive également que la couche de forme soit simplement constituée par la partie supérieure de l'arase terrassements préalablement traitée sur une hauteur donnée avec divers matériaux tels que chaux, ciment ...

Dans les chantiers importants (autoroutes à fort trafic ...) on cherche autant que possible à fabriquer la couche de forme à partir de matériaux locaux ou extraits à proximité immédiate du site : l'apport de matériaux distants, ne serait-ce que de quelques dizaines de kilomètres, peut en effet correspondre au déplacement journalier de plusieurs centaines de tonnes de matériaux et donc de plusieurs dizaines de semi-remorques entraînant un endommagement sérieux des voies routières de ce secteur, associé à une paralysie quasi totale du trafic dans celui-ci.

Un tel apport local est souvent possible, en particulier lorsque le chantier est effectué sur des terrains calcaires pouvant être concassés de façon à obtenir un granulat ayant des caractéristiques satisfaisantes. On peut, à titre d'exemple, utiliser avantageusement pour la fabrication de couches de forme des matériaux concassés dont la granularité, définie par la plage d/D (comprise entre d et D, selon la Norme NF-P-18 101) dans laquelle d correspond aux particules de plus petit diamètre et D aux particules de plus grand diamètre, satisfait aux relations d = O et 25 mm ≦ D ≦ 40 mm.

Un tel apport de matériaux directement issus du site n'est cependant pas possible dans le cas de terrains sablonneux, notamment ceux dont la granularité satisfait aux relations d = 0 et 0,1 ≦ D ≦ 2,5 mm ; de tels sables ne permettent, en général, pas la fabrication de couches de forme ayant une portance suffisante.

Pour remédier à cet inconvénient, on a tenté d'améliorer ces sables en y ajoutant une proportion donnée de granulat extérieur ; on n'a cependant pas réussi à obtenir ainsi des couches de forme satisfaisantes dans des conditions acceptables du point de vue économique.

La présente invention a pour objet de remédier à ces inconvénients en proposant une couche de forme comportant du sable de type susmentionné, mais, ayant des caractéristiques satisfaisantes, notamment du point de vue de la portance, et pouvant être fabriquée à faible coût sans entraîner de nuisance particulière pour le réseau environnant.

Cette couche de forme de chaussée est réalisée en des matériaux granulaires, de préférence locaux ou extraits à proximité immédiate du site, renforcés par des fibres synthétiques ayant une longueur de l'ordre de 15 à 100 mm de façon à en améliorer la portance et les propriétés mécaniques.

On a déjà proposé conformément au document WO-A-88 02 419, de renforcer par des fibres coupées des matériaux granulaires constitutifs de terrains destinés à servir de support de fondations préalablement à la construction de bâtiments d'ouvrages de génie civil ou encore de routes ou d'autoroutes. Ce principe général n'a toutefois pas, jusqu'à présent, été transposé et adapté aux problèmes particuliers posés par la construction de couches de forme de chaussées dans des terrains constitués par du sable fin.

Il est également à noter que conformément au document EP-A-0 017 548, on a déjà proposé de renforcer des terrains meubles non pas par des fibres coupées, mais par des éléments linéaires continus souples, c'est-à-dire par des éléments de grande longueur par rapport à des fibres d'origine naturelle (dont la longueur est en général de l'ordre de quelques centimètres) ou par rapport à des fibres chimiques coupées telles qu'elles sont utilisées dans l'industrie.

La couche de chaussée conforme à l'invention est caractérisée en ce que les matériaux granulaires comportent du sable fin, notamment du sable de dragage, de granularité définie par la plage d/D dans laquelle d correspond aux particules de plus petit diamètre et D aux particules de plus grand diamètre, ce sable satisfaisant aux relations d = O et 0,1 ≦ D ≦ 25 mm, et e'tant associé, d'une part, à 15 à 35 % en poids d'un sable relativement grossier destiné à corriger la granularité dudit sable fin et, d'autre part, à des fibres synthétiques en quantité pondérale comprise entre 0,2 et 5 pour mille, de préférence entre 0,5 et 1 pour mille, ces fibres ayant un diamètre de l'ordre de 30 à 100 microns.

On a pu vérifier que ces fibres - qui, compte tenu de leur légèreté, représentent une proportion non négligeable en volume - s'enchevêtrent dans le sable en améliorant sa cohésion interne ; il s'agit là d'un effet similaire à l'enchevêtrement dans la terre de racines végétales tel que l'on peut, par exemple, le remarquer lors d'opérations de dépotage.

Les fibres synthétiques mises en oeuvre conformément à l'invention dont la longueur peut varier en fonction de la granularité du sable, peuvent avoir des origines très variées. On peut, à titre d'exemple, mentionner des polymères naturels transformés (viscose, acétate ...) des polymères synthétiques (polyesters, polyamides, polyéthylène, polypropylène ...) ou encore des fibres minérales (verre, carbone ...) ou même des fibres métalliques. Il est cependant à noter que l'on a obtenu des résultats particulière-ment avantageux en utilisant des fibres acryliques, et notamment des fibres de polyacrylonitrile.

Parmi les sables pouvent être traités pour l'obtention de couches de forme de chaussée selon l'invention, on peut mentionner tout particulièrement les sables dits "de dragage", c'est-à-dire provenant de l'extraction de roches meubles au-dessous du niveau de l'eau ; on rencontre fréquemment de tels sables, notamment dans des chantiers situés à proximité du bord de mer.

Ces matériaux, qui ont une granularité définie par le rapport 0/D, D étant de l'ordre de 1 à 2 mm, se distinguent en effet par une granularité de nature quasi monogranulaire et par des teneurs très faibles en particules de dimension supérieure et en particules de dimension inférieure, notamment en fines ou "filler" constituées d'éléments dont la granularité est inférieure à 80 microns. Un exemple de courbe granulométrique d'un tel sable provenant d'un chantier du Nord de la France est représenté en figure 1.

Compte tenu des particularités susmentionnées les sables de dragage étaient, jusqu'à présent, particulièrement difficiles à améliorer par ajout de matériaux correcteurs et il était pratiquement impossible d'obtenir ainsi une couche de forme donnant satisfaction tant du point de vue économique que du point de vue de ses qualités intrinsèques.

Or, conformément à l'invention, on s'est aperçu qu'un tel sable peut, de manière surprenante, être utilisé pour la fabrication de couches de forme de chaussée.

A titre d'exemple, le matériau correspondant à la figure 1 présente intrinsèquement un indice portant immédiat IPI (mesuré conformément aux spécifications du Laboratoire Central des Ponts et Chaussées) égal à 22. Si l'on ajoute à ce matériau 1 pour mille en poids de fibres de polyacrylonitrile d'un diamètre égal à 38 microns, on arrive à élever cet indice respectivement à 32 si les fibres ont une longueur égale à 30 mm et à 37 si les fibres ont une longueur égale à 50 mm, ce qui, dans les deux cas, correspond à des valeurs satisfaisantes [Directives pour la Réalisation des Assises de chaussées en sables traités aux liants hydrauliques (LCPC - SETRA . Février 1985) - complément à la Directive pour la Réalisation des Assises de chaussées en graves traitées aux liants hydrauliques (LCPC - SETRA - 1983) Annexe 2, page 33].

Par ailleurs, l'ajout au mélange sable fin/fibres synthétiques, de 15 à 30 % en poids d'un sable correcteur relativement grossier, permet de disposer au départ d'un mélange plus homogène, d'augmenter la densité de la couche de forme et d'améliorer sa tenue.

On a pu vérifier qu'il était ainsi avantageux d'utiliser, conformément à l'invention, un sable de concassage, notamment calcaire, de granularité d/D satisfaisant aux relations d = 0 et 3,5 mm ≦ >D ≦ 6 mm et préférentiellement un sable du type susmentionné contenant environ 10 à 30 % en poids de fines de granularité inférieure à 80 microns.

Ce sable correcteur peut notamment être constitué par un sable de concassage riche en fines et en éléments grossiers de granulométrie 0/4 dont la courbe granulométrique est représentée à la figure 2.

Ces avantages peuvent être mis tout spécialement en lumière grâce à l'Essai dit "PROCTOR" dont le mode opératoire a été mis au point par le Laboratoire Central des Ponts et Chaussées. Cet essai est basé sur le fait que, lorsqu'on compacte de façon identique des échantillons d'un même sol à des teneurs en eau différentes, on constate que la masse volumique apparente du sol sec (densité sèche) varie et passe par un maximum qui est obtenu pour une teneur en eau bien déterminée dénommée teneur en eau optimale.

L'essai PROCTOR a pour but de déterminer, pour un compactage normalisé d'intensité donnée, la teneur en eau optimale et la densité sèche maximale.

On a, en effet, pu vérifier expérimentalement que le matériau initial conforme à la figure 1 a une densité sèche maximale γd égale à 1,63, cette valeur n'étant pratiquement pas modifiée par l'addition de fibres (celles-ci n'entraînant qu'une augmentation de la teneur en eau optimale : 15 % au lieu de 12,7 %).

En revanche, l'addition à ce matériau de base du sable correcteur conforme à la figure 2 permet d'améliorer notablement la densité sèche maximale, pratiquement sans modification de la teneur en eau optimale : on a ainsi pu constater que des additions de 25 et de 30 % en poids de ce matériau permettaient respectivement d'élever la densité sèche maximale γd à 1,805 et 1,81.

Compte tenu de ces résultats, on a recherché conformément à l'invention, un compromis entre l'addition de fibres qui augmente dans une large mesure l'indice portant immédiat IPI et l'addition de sable correcteur qui augmente la densité sèche maximale .

On a ainsi découvert que l'addition au matériau initial conforme à la figure 1, de 25 % de sable correcteur conforme à la figure 2 et de 1 pour mille de fibres synthétiques de 38 microns de diamètre et de 50 mm de longueur permet d'obtenir une composition de couche de forme particulièrement avantageuse pour laquelle l'indice IPI est égal à 40 tandis que la densité maximale γd est égale à 1,82..

Il convient, par ailleurs, de mentionner que les fibres sont incorporées au mélange sable/sable d'ajout au niveau de la centrale de malaxage, ce qui signifie que le granulat est pré-dosé avant d'y ajouter des fibres et de l'eau. Il peut être aussi possible de les incorporer directement sur le chantier avec un système de dosage installé sur une machine de traitement en place.

## Revendications

1. Couche de forme de chaussée réalisée en des matériaux granulaires de préférence locaux ou extraits à proximité immédiate du site, renforcés par des fibres synthétiques ayant une longueur de l'ordre de 15 à 100 mm de façon à en améliorer la portance et les propriétés mécaniques, couche de forme caractérisée en ce que les matériaux granulaires comportent du sable fin, notamment du sable de dragage, de granularité définie par la plage d/D dans laquelle d correspond aux particules de plus petit diamètre et D aux particules de plus grand diamètre, ce sable satisfaisant aux relations d = O et 0,1 ≦ D ≦ 25 mm, et étant associé, d'une part, à 15 à 35 % en poids d'un sable relativement grossier destiné à corriger la granularité dudit sable fin et, d'autre part, à des fibres synthétiques en quantité pondérale comprise entre 0,2 et 5 pour mille, de préférence entre 0,5 et 1 pour mille, ces fibres ayant un diamètre de l'ordre de 30 à 100 microns.

2. Couche de forme de chaussée selon la revendication 1, caractérisée en ce que le sable relativement grossier est un sable de concassage notamment calcaire de granularité d/D satisfaisant aux relations d = 0 et 3,5 mm ≦ D ≦ 6 mm.

3. Couche de forme de chaussée selon l'une quelconque des revendications 1 et 2, caractérisée en ce que le sable relativement grossier contient environ 15 à 30 % de fines de granularité inférieure à 80 microns.

4. Couche de forme de chaussée selon l'une quelconque des revendications 1 à 3, caractérisée en ce que les fibres synthétiques sont des fibres acryliques.

5. Couche de forme de chaussée selon la revendication 4, caractérisée en ce que les fibres synthétiques sont des fibres de polyacrylonitrile.

## Claims

1. Roadway form layer made of granular materials which are preferably local or are extracted in the immediate proximity of the site, reinforced with synthetic fibres having a length of the order of between 15 and 100 mm so as to improve the lift and mechanical properties, characterized in that the granular materials comprise fine sand, in particular dredging sand, having a grain size defined by the range d/D in which d corresponds to the particles with the smallest diameter and D to the particles having the largest diameter, this sand satisfying the relationships d = 0 and 0.1 ≦ D ≦ 25 mm, and being associated, firstly, with 15 to 35 weight percent of a relatively coarse sand for correcting the grain size of the fine sand and, secondly, with synthetic fibres in an amount by weight of between 0.2 and 5 per thousand, preferably between 0.5 and 1 per thousand, these fibres having a diameter of the order of 30 to 100 microns.

2. Roadway form layer according to Claim 1, characterized in that the relatively coarse sand is in particular a calciferous crushing sand having a grain size d/D satisfying the relationships d = 0 and 3.5 mm ≦ D ≦ 6 mm.

3. Roadway form layer according to either of Claims 1 or 2, characterized in that the relatively coarse sand contains approximately 15 to 30 % of fines having a grain size of less than 80 microns.

4. Roadway form layer according to any one of Claims 1 to 3, characterized in that the synthetic fibres are acrylic fibres.

5. Roadway form layer according to Claim 4, characterized in that the synthetic fibres are polyacrylonitrile fibres.

## Patentansprüche

1. Straßen-Formschicht aus granulatförmigem Material, das sich vorzugsweise an Ort und Stelle befindet oder in der unmittelbaren Nähe der Baustelle entnommen ist, verstärkt durch synthetische Fasern von einer Länge von der Größenordnung von 15 - 100 mm zum Verbessern der Tragfähigkeit und der mechanischen Eigenschaften, dadurch gekennzeichnet, daß das granulatförmige Material Feinsand, insbesondere Baggersand, enthält, von einer Körnigkeit definiert durch den Bereich d/D, wobei d den Partikeln kleinsten Durchmessers und D den Partikeln größten Durchmessers entspricht, wobei dieser Sand den Bedingungen d = 0 und 0,1 ≦ D ≦ 25 mm entspricht, und wobei einerseits 15 bis 35 Gewichtsprozent eines relativ groben Sandes zugefügt sind, die dazu dienen, um die Körnigkeit des feinen Sandes zu korrigieren, und andererseits synthetische Fasern in einem Gewichtsanteil von zwischen 0,2 und 5 ‰, vorzugsweise zwischen 0,5 und 1 ‰, wobei die Fasern einen Durchmesser in der Größenordnung von 30 bis 100 Mikron aufweisen.

2. Straßen-Formschicht nach Anspruch 1, dadurch gekennzeichnet, daß der relativ grobe Sand ein Split, insbesondere aus Kalk, ist mit einer Körnigkeit d/D entsprechend den Bedingungen d = 0 und 3,5 mm ≦ D ≦ 6 mm.

3. Straßen-Formschicht nach einem der Ansprüche 1 oder 2, dadurch gekennzeichnet, daß der relativ grobe Sand etwa 15 bis 30 % feine Partikel mit einer Körnigkeit von unter 80 Mikron enthält.

4. Straßen-Formschicht nach einem der Ansprüche 1 bis 3, dadurch gekennzeichnet, daß die synthetischen Fasern Acrylfasern sind.

5. Straßen-Formschicht nach Anspruch 4, dadurch gekennzeichnet, daß die synthetischen Fasern Polyacrylnitrilfasern sind.
